# FASCICULE DE BREVET EUROPEEN

(11) **EP 0 563 139 B1**
(45) Date de publication et mention de la délivrance du brevet: **01.03.1995**
(21) Numéro de dépôt: 92901323.3
(22) Date de dépôt: 06.12.1991
(51) Int. Cl.: C14C 1/08, C14C 3/00, C14C 3/06, D06P 3/32, D06P 1/62

(54) **PROCEDE DE TRAITEMENT DE PEAUX OU CUIRS A L'AIDE D'IONS METHANESULFONATE.**
VERFAHREN ZUR BEHANDLUNG VON HÄUTEN ODER LEDER DURCH EINSATZ VON METHANSULFONATIONEN.
METHOD FOR PROCESSING HIDES OR LEATHER BASED ON METHANESULPHONATE IONS.

(30) Priorité: 19.12.1990 FR 9016520
(43) Date de publication de la demande: 06.10.1993
(73) Titulaire: GACHES CHIMIE S.A., F-31750 Escalquens (FR)
(72) Inventeur: KERNEIS, Mireille, F-31400 Toulouse (FR); GACHES, Louis, F-31400 Toulouse (FR); DELMAS, Michel, F-31320 Auzeville-Tolosane (FR); GASET, Antoine, F-31000 Toulouse (FR); VIGOUROUX, Jacques, F-81120 Poulan (FR)
(74) Mandataire: Cabinet BARRE LAFORGUE & associés
(86) Numéro de dépôt international: FR9100979
(87) Numéro de publication internationale: WO9211391

(56) Documents cités:
- FR-A- 2 249 952
- Chemical Abstracts, vol. 110, no. 6, 6 février 1986, (Columbus, Ohio, US), N.I.ABDULAEV et al.: "Chrome emulsion tanning using products contaning water-and oil-soluble sulfonates", voir page 100, abrégé no. 40746u, & IZV. VYSSH.UCHEBN. ZAVED., TEKHNOL. LEGK. PROM-STI. 1988, 31(5), 74-6
- Chemical Abstracts, vol. 100, no. 10, mars 1984, (Columbus, Ohio, US), voirpage 109, abrégé no. 70309q, & SU,A,1057544 (DZHAMBUL TECHNOLOGICAL INSTITUTEOF LIGHT AND FOOD INDUSTRY) 30 November 1983
- Chemical Abstracts, vol. 98, no. 14, avril 1983, (Columbus, Ohio, US), R.NOWAK: "Improving the lightfastness of dyed leathers by tawing agents",voir page 105, abrégé no. 109257p, & REV. TECH. IND. CUIR 1982, 74(11), 376-80
- Chemical Abstracts, vol. 93, no. 8, août 1980, (Columbus, Ohio, US), L.V.TELENKOVA: "New synthetic tanning agent", voir pages 107-108, abrégé no.73793r, & KOZH.-OBUVN. PROM-ST. 1980, 22(4), 34-6
- R.C. PAUL et al, Indian J. Chem. (12), 825-6 (1974)

## Description

L'invention concerne un procédé de traitement d'articles de mégisserie ou tannerie constitués de tissus collagéniques tels que peaux ou cuirs, en vue de réaliser un effet de relâchement des fibres des tissus et de répartition interne des graisses, conduisant à une augmentation de surface des peaux et à une homogénéisation de leur épaisseur, et également à une amélioration des qualités de surface des articles (toucher, aspect, régularité,...) et de leur souplesse.

De nombreuses études ont été menées pour tenter d'améliorer les procédés de fabrication du cuir, généralement dans le but de limiter les rejets d'effluents polluants ; ces études ont visé à améliorer certaines étapes de fabrication telles que picklage, tannage, teinture ou opérations de finissage. Certains procédés existants peuvent conduire à une certaine amélioration des cuirs obtenus (qualités de surface), mais cette amélioration est insuffisante, surtout lorsque les peaux de départ sont des peaux de qualité dite inférieure ou ayant souffert (par exemple parce qu'ayant subi un délainage à l'échauffe...). Actuellement, la fabrication de cuirs de qualité satisfaisante à partir de certaines peaux de qualité inférieure impose un surcoût très important (dû à l'addition de produits, à la durée du cycle accrue et à la multiplicité des opérations) qui limite l'intérêt des traitements supplémentaires de sorte que ces peaux demeurent généralement cantonnées à la fabrication de produits bas de gamme.

De plus, les agents de traitement existants qui conduisent à une certaine amélioration des cuirs sont en général spécifiques à telle ou telle opération (par exemple acide acétique et adjuvant pour le picklage des peaux, produits cationique/anionique ou tensio-actifs pour la nourriture des cuirs...) et ne peuvent être utilisés à un autre stade de la fabrication.

Le problème de l'amélioration des qualités de surface et de souplesse du cuir est donc mal résolu à l'heure actuelle, ce qui s'explique par la nature très spécifique des peaux qui sont constituées de tissus collagéniques très sensibles à l'hydrolyse et aux agents bactériens : la plupart des agents entraîne une dégradation de ces tissus et le nombre de produits chimiques compatibles est très limité. De plus, aucun de ces agents ne permet d'homogénéiser de façon sensible l'épaisseur des peaux et d'obtenir une augmentation significative de leur superficie.

Par ailleurs, parmi les tensio-actifs qui sont utilisés pour nourrir les peaux, c'est-à-dire apporter à celles-ci une matière grasse on peut citer les huiles minérales du type sulfonates à longue chaîne carbonée, qui sont utilisées en émulsion ; les documents antérieurs suivants évoquent ce type de tensio-actifs et leur application à la nourriture des peaux : Chemical Abstracts, vol. 109, abrégé n° 192 521 j "Study of chrome emulsion tanning using products containing water -and oil- soluble sulfonates, 1", Abdullaev N.I. ; Abrokov, F.A. ; Bekharskii, V.I, ; Ostrovskii, Yu. M. (Kiev.Tekhnol.Legk.Prom-sti) Izv.Vyssh. Uchebn. Zaved., Tekhnol.Legk.Prom-sti, 1988,31(4),63-6 ; Chemical Abstracts, vol. 110, abrégé n° 40746 u, "Study of chrome emulsion tanning using products containing water -and oil- soluble sulfonates, 2", Abdullaev N.I. ; Abrokov, F.A. ; Bekharskii, V.I, ; Ostrovskii, Yu. M. Izv.Vyssh. Uchebn. Zaved., Tekhnol.Legk.Prom-sti, 1988,31(5),74-6 ; Chemical Abstracts, vol. 100, abrégé n° 70309 q "Treatment of sheepskins", Sakiev, B., Iskakov, D.Ch. ; Bulanov, P.P. (Dzhambul Technological Institute of Light and Food Industry) SU A-1 057 544, 30.11.83 ; Chemical Abstracts, vol. 100, abrégé n° 158525t "Non pickling method of tanning and fatliquoring using cationic fatliquoring emulsion" ; Sakiev, A.M. ; Bekezhanov, S.S. ; (Dzhambul Technological Institute of Light and Food Industry) Kozh.-Obuvn.Prom-st. 1984(1) 40-41 ; Chemical Abstracts, vol. 98, abrégé n° 109257p, "Improving the lightfastness of dyed leathers by tanning agents". Nowak,R. ; Rev.Tech.Ind.Cuir 1982, 74(11), 376-80 ; brevet FR-A-2.249.952 "Procédé pour la préparation et l'utilisation d'un agent de tannage au chrome nourrissant". Ces publications visent des composés sulfonés ayant des chaînes d'au moins 8 carbones, préférentiellement entre 20 et 30 carbones, qui présentent des propriétés émulsifiantes.

La fonction de tensio-actif de ces composés sulfonés à longue chaîne carbonée est bien connue et leurs propriétés émulsifiantes permettent une pénétration des graisses qu'ils véhiculent, à l'intérieur des peaux : ils réalisent ainsi un remplissage des peaux, qui conduit à une certaine amélioration de leur qualité de souplesse et de toucher. Cette opération impliquant un apport externe de matière grasse dans la peau est désignée par "opération de nourriture". Toute fois ces produits et leur matière grasse sont définitivement fixés sur et dans la peau : cet apport modifie la structure du cuir et lui fait perdre une partie de ses propriétés originelles. De plus, ces produits ne corrigent pas les irrégularités d'épaisseur de la peau, puisque les graisses propres de celle-ci, dont la répartition hétérogène est la cause desdites irrégularités d'épaisseur, ne sont pas affectées. En outre la superficie de la peau demeure inchangée. Il est à noter que certains sulfonates à longues chaînes sont utilisés comme tannin synthétique mais apportent une coloration brune des cuirs lors du tannage (Chemical Abstracts, vol. 93, n° 8, août 1980, pages 107-108, abrégé n° 73793r, Colombus, Ohio, US ; L.V. TELENKOVA : "New synthetic tanning agent", & KOZH.-OBUVN. PROM-ST. 1980, 22(4), 34-6).

Un des défauts essentiels des peaux réside dans les irrégularités d'épaisseur qu'elles présentent : actuellement, aucun procédé de traitement n'est apte à permettre d'obtenir une uniformité d'épaisseur des peaux et d'en augmenter la surface, tout en préservant leur intégrité. Il est important de souligner que la plupart des peaux sont vendues à la surface et qu'un gain sensible de superficie, associé à une épaisseur plus uniforme représente un avantage industriel considérable.

La présente invention se propose de fournir un nouveau procédé de traitement de peaux ou cuirs constitués de tissus collagéniques en vue d'en homogénéiser l'épaisseur et d'en augmenter la surface tout en préservant leur intégrité.

Un objectif de l'invention est d'obtenir ce résultat sans apport d'un produit externe dans la structure collagénique, en particulier sans apport de matière grasse.

Un autre objectif est d'améliorer concomitamment les qualités de surface des peaux (toucher, aspect) et leur souplesse, et ce, de façon plus prononcée que les procédés connus.

Un autre objectif est de fournir un procédé de coût compatible avec une valorisation des peaux de qualité inférieure dans de bonnes conditions de rentabilité.

Un autre objectif est de fournir un procédé susceptible d'être mis en oeuvre à différents stades de la fabrication du cuir (notamment aux stades qui impliquent un abaissement du pH).

A cet effet, le procédé conforme à l'invention pour traiter des articles de mégisserie et tannerie constitués de tissus collagéniques tels que peaux et cuir consiste à mettre les peaux ou cuirs au contact d'acide méthanesulfonique CH₃ SO₃H ou d'ions méthanesulfonate CH₃ SO₃⁻ en milieu acide. Les peaux peuvent en particulier être mises au contact d'acide méthanesulfonique en milieu aqueux ou milieu mixte eau/solvant organique. (Par la suite, on désignera par "milieu mixte" un milieu contenant un ou des solvants organiques et de l'eau, même si cette dernière reste en proportion très minoritaire). D'après les expérimentations effectuées, la quantité minimale d'acide méthanesulfonique ou d'ions méthanesulfonate en milieu acide nécessaire pour conduire à un résultat sensible est de l'ordre de 0,05 mole par kg de peaux ou cuirs secs. (Par un poids de "peaux sèches", l'on vise le poids des peaux au début du traitement, déduction faite du poids d'eau liée).

L'invention est née de l'observation fortuite d'un phénomène inattendu et remarquable : lorsque des peaux ou cuirs sont mis en contact avec l'acide méthanesulfonique ou les ions méthanesulfonate en milieu acide, quel que soit le stade de la fabrication où cette mise en contact est pratiquée, l'on constate un effet de relâchement des fibres des tissus collagéniques et de répartition interne des graisses propres : l'épaisseur des peaux est rendue plus uniforme, cependant que la surface de celles-ci est notablement augmentée (de 5 % environ). L'acide méthanesulfonique ou les ions méthanesulfonate se retrouvent en quasi-totalité en fin de traitement dans le bain, de sorte qu'aucun apport n'a été effectué dans la peau. Le mécanisme d'action est difficile à expliquer à l'heure actuelle : il semble que les ions méthanesulfonate se fixent temporairement sur les graisses propres de la peau pour en accroître la mobilité et permettre une migration des graisses des parties les plus épaisses de la peau (donc les plus grasses) pour produire un effet d'étalement, conduisant à une augmentation de la surface et une homogénéisation de l'épaisseur ; cette fixation se détruit ensuite pour des raisons mal connues et le méthanesulfonate repasse dans le bain où il est récupéré. La quantité totale d'acide méthanesulfonique ou d'ions méthanesulfonate est préférentiellement comprise entre 0,1 et 2 moles par kg de peaux sèches : cette quantité reste donc très faible par rapport à la quantité de graisse propre des peaux, de sorte que les actions ci-dessus évoquées sont de type catalytique.

Il convient de souligner que l'acide méthanesulfonique ou les ions méthanesulfonate contiennent un seul carbone et ne sont pas des tensio-actifs : ils ont des propriétés totalement différentes de celles des sulfonates à longue chaîne utilisés pour nourrir les peaux grâce aux matières grasses qu'ils apportent à celles-ci. Les effets sur les peaux du procédé de l'invention sont très différents de ceux d'une opération de nourriture puisque, dans le cas de l'invention, le composé est quasi-totalement récupéré et n'est pas fixé définitivement dans ou sur la peau : il agit sur les graisses propres de celle-ci et préserve l'intégrité des peaux sans apport externe de matière dans leur texture, ce qui n'est pas le cas des tensio-actifs sus-visés. Les ions méthanesulfonate se rapprochent davantage, de par leur structure chimique et leurs propriétés connues, des ions sulfate ; ces derniers sont utilisés depuis longtemps dans les opérations de tannage des peaux et cuirs sans conduire aux résultats fournis par les ions du procéde visé par l'invention (à savoir : action sur les graisses propres de la peau conduisant à une homogénéisation d'épaisseur et à une augmentation de surface).

L'acide méthanesulfonique qui conduit en milieu aqueux aux ions méthanesulfonate est un acide organique fort, bien connu en soi. Le brevet US-2 297 722 en décrit un procédé de fabrication. Il est actuellement utilisé essentiellement comme substituant de l'acide fluoroborique dans les bains de galvanoplastie, comme agent de piégeage des métaux lourds dans les dérivés pétroliers, comme inhibiteur de corrosion à l'égard des alliages de magnésium, ou comme catalyseur de certaines réactions (estérification, alkylation, polymérisation d'oléfines...).

Par ailleurs, les essais ont également permis de constater que le procédé de l'invention permettait d'obtenir une amélioration reproductible, très significative de l'état de surface des peaux et de leur souplesse. De plus, tous les méthanesulfonates métalliques étant très solubles dans l'eau, le procédé de l'invention évite tout risque de précipitation de sels insolubles (sulfate de calcium par exemple) susceptibles de se déposer sur ou dans les peaux au cours du cycle de fabrication et de provoquer une dégradation de leurs qualités de surface ou de souplesse.

De plus, on a pu constater que l'ensemble des résultats sus-évoqués fournis par les ions méthanesulfonate se produisaient quel que soit le stade de fabrication où ils étaient introduits.

Le cycle de fabrication du cuir à partir de peaux brutes comprend généralement une opération de picklage consistant à acidifier ces peaux. La mise en contact des peaux brutes ou en tripes avec les ions méthanesulfonate peut être effectuée lors de cette opération de picklage en utilisant l'acide méthanesulfonique éventuellement combiné à un autre acide (notamment acide sulfurique).

Le cycle de fabrication comprend également une opération de tannage. La mise au contact peut être effectuée lors de cette opération en introduisant les ions méthanesulfonate dans le bain de tannage. L'agent de tannage de ce bain peut être de tout type connu, minéral, végétal et/ou synthétique et le bain contient alors un mélange de cet agent et d'acide méthanesulfonique ou de sel de cet acide.

Il est également possible d'effectuer un tannage au chrome avec un agent spécifique constitué par du méthanesulfonate de chrome en milieu aqueux ou mixte. Ce composé libère à la fois les ions métalliques assurant le tannage et les ions méthanesulfonate conduisant aux résultats précités.

Le cycle de fabrication des cuirs comprend également une opération de teinture, la mise au contact du colorant étant généralement assurée à pH proche de la neutralité et la fixation de celui-ci à pH inférieur. La mise au contact des ions méthanesulfonate peut être effectuée lors de cette opération en utilisant l'acide méthanesulfonique éventuellement combiné à un autre acide organique (notamment acide formique ou acide acétique).

Le cas échéant, les peaux peuvent être mises au contact avec les ions méthanesulfonate à plusieurs reprises et notamment aux trois stades de fabrication précités : picklage, tannage et teinture. Ce mode de mise en oeuvre conduit notamment à l'avantage pratique suivant : pour obtenir une qualité donnée, la concentration en ions méthanesulfonate est plus faible à chaque opération (par rapport à une mise en contact unique), ce qui évite une trop forte diminution du pH, qui pourrait être préjudiciable à la qualité des peaux.

D'après les essais effectués, la quantité optimale totale des ions méthanesulfonate, qu'il y a lieu de mettre au contact des peaux en une ou plusieurs fois au cours du cycle de fabrication pour obtenir une amélioration prononcée de leurs qualités sans gaspillage de produit, semble devoir être comprise, comme déjà indiqué, entre 0,1 et 2,0 moles par kg de peaux ou cuirs secs.

Il est à noter que la fabrication d'un méthanesulfonate métallique est connue en soi. La publication "R.C. PAUL et al, Indian Journ. of Chem., vol. 12, Août 74, pages 825-826" décrit en particulier un procédé de fabrication à partir d'acide méthanesulfonique qui consiste à faire réagir cet acide sur un chlorure métallique à 170° C et sous vide poussé. Toutefois, ces conditions sévères obèrent le prix du produit obtenu, d'autant que celui-ci est ensuite difficile à isoler.

Est également décrit ici un procédé de fabrication de méthanesulfonate de chrome permettant d'obtenir ce composé à un coût considérablement réduit.

Ce procédé consiste à faire réagir l'acide méthanesulfonique sur un sel de baryum, puis à faire réagir le méthanesulfonate de baryum obtenu avec du sulfate de chrome et à éliminer par filtration au centrifugation le précipité afin d'isoler le méthanesulfonate de chrome en solution. Ce procédé peut être mis en oeuvre à température ambiante et à la pression atmosphérique. En précipitant, le sulfate de baryum déplace l'équilibre et conduit au méthanesulfonate de chrome sans précaution particulière.

L'invention est illustrée dans les exemples de mise en oeuvre qui suivent.

### Exemple 1 : Utilisation de méthanesulfonate de chrome pour le tannage de peaux

### a) Fabrication du méthanesulfonate de chrome

Le procédé de fabrication nécessite deux étapes :
- préparation de méthanesulfonate de baryum :
   A une solution de 200 g d'hydroxyde de baryum octohydraté dissous dans 280 ml d'eau permutée, on additionne 170 ml d'acide méthanesulfonique à 70 %, goutte à goutte.
   Après 1 h 30 d'agitation à 55° C, l'eau est évaporée sous vide jusqu'à précipitation du méthanesulfonate de baryum, qui est isolé sous forme de cristaux blancs par une succession de filtrations et ce lavages à l'alcool éthylique.
- fabrication du méthanesulfonate de chrome :
   A une solution de 110 g de sulfate de chrome dissous dans 350 ml d'eau permutée, on additionne 176 g de méthanesulfonate de baryum, obtenu lors de la première étape.
   Après 30 minutes d'agitation à température ambiante, le précipité de sulfate de baryum formé est éliminé par centrifugation (1 h à 4000 tr/min.)

La teneur en chrome de la solution de méthanesulfonate de chrome ainsi préparée est déterminée par absorption atomique : 35 g Cr/l.

Cette solution peut être utilisée directement en tannage ou bien le sel de chrome peut être isolé sous forme cristallisée par précipitation à l'acétone.

### b) Tannage

Les quantités de produits ajoutés sont exprimées en pourcentage pondéral du poids des peaux picklées.

Quatre peaux (2800 g) d'agneaux de Nouvelle-Zélande humides, dégraissées et picklées sont placées dans 250 % de bain de saumure à 8° Baumé (88,24 g/l de NaCl) pendant 15 minutes.

1728 ml de solution de méthanesulfonate de chrome obtenue précédemment, soit 60,5 g de Cr, est introduite en une fois (quantité d'ions CH₃ SO₃⁻ égale à 3,56 moles rapportée à 1 kg de peaux sèches). Après une heure d'agitation, on basifie progressivement en ajoutant 1 % de formiate de sodium, puis 4 % d'hydrogénocarbonate de sodium toutes les heures pendant 4 heures. Le pH de fin de tannage est de 3,9.

On retire les peaux du bain de tannage et on les laisse au repos pendant 48 heures (peaux étendues empilées les unes sur les autres).

Les peaux tannées obtenues font l'objet d'une analyse visuelle : le chrome est uniformément réparti et fixé ; les peaux ont une température de rétraction supérieure à 100° C, ce qui caractérise une bonne qualité de tannage.

Ces peaux subissent ensuite une procédure traditionnelle de nourriture, teinture et séchage.

Ces cuirs finis ont été appréciés par un panel de professionnels du cuir et caractérisés ainsi : très bon tannage très bonne souplesse excellent toucher soyeux légèrement cireux. Ces qualités étaient significativement meilleures que celles de peaux analogues traitées dans les mêmes conditions, mais avec du sulfate de chrome.

### Exemple 2 : Utilisation de l'acide méthanesulfonique pour le picklage de peaux

Les quantités de produits ajoutés sont données en pourcentage pondéral du poids des peaux en tripes.

6 peaux d'agneaux de Nouvelle-Zélande (qualité inférieure) dégraissées, humides, sont divisées en deux parties de façon longitudinale afin de mieux apprécier les améliorations de qualité apportées par l'invention.
a) 6 demi-peaux sont picklées de façon traditionnelle (50 % de bain de saumure à 8° Baumé (88,24 g/l de NaCl) et 2 % d'acide formique) et tannées de façon classique, après une nuit d'agitation dans le bain de picklage.
b) 6 demi-peaux sont picklées selon l'invention, c'est-à-dire par addition de 1 % d'acide méthanesulfonique à 70 % en deux fois pendant une heure, puis de 1,5 % d'acide formique en trois fois durant 1 heure 30 (quantité d'ions CH₃ SO₃⁻ égale à 0,36 mole rapportée à 1 kg de peaux sèches).

Après une nuit d'agitation dans le bain de picklage, ces peaux sont tannées de façon classique.

Après 48 heures de repos, les deux lots de peaux a) et b) sont nourris, puis teints de façon classique.

Les cuirs ainsi finis ont été appréciés par un panel de professionnels qui les a classés en deux catégories :
- la première (a) correspondant au lot picklé à l'acide formique présente les caractéristiques habituelles de peaux tannées au chrome : bonne résistance thermique et à la déchirure, bonne souplesse, mais qualités de surface très moyennes. L'épaisseur des peaux dans la partie la plus grasse (collet) est d'environ 4 mm et dans la partie la moins grasse (flancs) d'environ 2 mm.
- la seconde (b) correspondant au lot traité à l'acide méthanesulfonique présente ces mêmes caractéristiques de résistance thermique et à la déchirure, accompagnées d'une souplesse accrue, d'une sensation de "plein" et d'un toucher particulièrement soyeux du côté fleur comme du côté chair. On constate une uniformisation de l'épaisseur des peaux qui passe à environ 3 mm pour le collet et à 2,5 mm pour les flancs.

Ceci s'explique par le fait que le taux de matières grasses qui est en moyenne pour ces peaux, de 8,3 % (par rapport au poids sec) dans le collet et de 6,5 % (par rapport au poids sec) dans les flancs, passe à 6,75 % dans le collet et reste à 6,5 % dans les flancs.

Les opérations mécaniques de "ponçage" pour égaliser l'épaisseur sont alors éliminées et les qualités de résistance intrinsèque du cuir sont conservées.

De plus, une passe industrielle d'une tonne de peaux (100 douzaines) a permis de quantifier l'augmentation de surface. En effet une passe de référence mesure environ 8000 pied² (environ 743 m²). Une passe traitée à l'acide méthanesulfonique mesure environ 8400 pied² (environ 780 m²), soit une augmentation considérable de surface de 5 %.

### Exemple 3 : Addition d'acide méthanesulfonique lors du tannage

Les quantités de produits ajoutés sont exprimées en pourcentage pondéral du poids des peaux picklées.

2 peaux d'agneaux de pays (très bonne qualité) et 2 peaux de Nouvelle-Zélande (qualité moyenne) dégraissées et picklées (3600 g) sont placées dans 100 % de bain de saumure à 8° Baumé (88,24 g/l de NaCl), auquel on ajoute 2,5 % d'acide méthanesulfonique à 70 % en cinq fois en une heure (quantite d'ions CH₃ SO₃⁻ égale à 0,52 mole rapportée à 1 kg de peaux sèches).

On ajoute ensuite au bain 8 % de sulfate de chrome (basicité 33° teneur en chrome : 26 %) opération qui est suivie de l'addition après une heure, de 1 % de formiate de sodium puis de 4 % d'hydrogénocarbonate de sodium en quatre fois en trois heures ; le pH de fin de tannage est de 4,1. Toujours dans le bain de tannage, les peaux sont chauffées pendant une heure à 50° C.

Après 48 heures de repos, elles sont nourries, teintes et séchées. Les cuirs obtenus font l'objet d'une analyse visuelle : le colorant est uniformément réparti, de même que le chrome comme en témoigne une température ce rétraction supérieure à 100° C.

Leurs qualités sont alors évaluées par un panel de professionnels : très bonne souplesse, beaucoup de plein et excellent toucher soyeux, légèrement cireux.

Il est à noter qu'après traitement avec ce procédé, on ne fait quasiment plus la différence (souplesse, toucher) entre des peaux de qualités initiales très différentes, ce qui est un résultat remarquable et met en lumière l'intérêt considérable du procédé de l'invention pour traiter et valoriser des peaux bas de gamme.

De plus quelles que soient les peaux, on observe une homogénéisation de leur épaisseur, donc un aplatissement du collet, partie la plus grasse, et une nette augmentation de leur superficie (par rapport à des peaux traitées de façon classique).

### Exemple 4 : Utilisation d'acide méthanesulfonique lors de la teinture de peaux tannées

Les quantités de produits ajoutés sont données en pourcentage pondéral du poids des peaux tannées sèches.

A 2 peaux tannées nourries et séchées, placées dans 100 % d'eau à 55° C, sont additionnés 4 % de nourriture anionique-cationique.

Après une heure d'agitation, 6 % de colorant acide brun sont introduits. La fixation du colorant se fait, une heure plus tard, par acidification par 2 % d'acide formique et 2 % d'acide méthanesulfonique à 70 % en 2 fois en 2 heures (0,14 mole par kg de peaux tannées sèches).

Les peaux teintes sont alors mises au vent et séchées.

L'évaluation de leurs qualités par un panel de professionnels donne les mêmes résultats que dans les exemples précédents : très bonne souplesse, excellent toucher, soyeux légèrement cireux. Un essai comparatif pratiqué en l'absence d'acide méthanesulfonique (4 % d'acide formique) conduit à des qualités de souplesse et toucher inférieures.

### Exemple 5 : Utilisation d'acide méthanesulfonique en fin de tannage végétal

Les quantités de produits ajoutés sont données en pourcentage pondéral du poids des peaux picklées.

3 peaux (2000 g) d'agneaux dégraissées et picklées sont placées dans 200 % de bain de saumure à 8° Baumé (88,24 g/l de NaCl).

Après dépicklage, (ajustement au pH à une valeur comprise entre 5,5 et 6), les peaux sont placées dans un bain d'eau (250 %) auquel sont additionnés 30 % d'extrait de québracho en 3 fois en 2 heures. Les peaux sont laissées dans le bain sous agitation pendant une nuit, puis rincées, blanchies et nourries.

Pour une peau le blanchiment et la nourriture sont effectués de façon classique : elle est placée dans un bain de 200 % d'eau à 50° C auquel on ajoute 1 % d'acide oxalique, puis 3 % de thiosulfate de sodium, et enfin 3 % de nourriture.

Les deux autres peaux subissent le même traitement complété par l'addition de 1 % d'acide méthanesulfonique à 70 % en deux fois, après action de l'acide oxalique (0,21 mole d'ion CH₃ SO₃⁻ par kg de peaux sèches). Les trois peaux sèches ont une température de rétraction de 80-85° C, caractéristique d'un bon tannage végétal et sont, comme précédemment, soumises à l'appréciation de professionnels.

Les deux peaux traitées à l'acide méthanesulfonique présentent une plus grande souplesse et surtout un toucher particulièrement soyeux, par rapport à la peau traitée de façon classique.

### Exemple 6 : Utilisation successive d'acide méthanesulfonique lors du picklage et lors de la teinture

Des peaux d'agneaux en tripes sont picklées par l'acide méthanesulfonique selon l'exemple 2, tannées au chrome de façon traditionnelle, puis teintes avec fixation du colorant par l'acide méthanesulfonique selon l'exemple 4.

Le panel de professionnels consulté a jugé ces peaux comme étant encore plus souples et comme ayant un toucher encore plus soyeux que les peaux traitées à l'acide méthanesulfonique lors d'une seule étape (picklage ou teinture).

De même que dans l'exemple 2, on mesure une augmentation de surface de l'ordre de 5 %, accompagnée d'une homogénéisation du taux de matières grasses et donc de l'épaisseur.

### Exemple 7 : Utilisation de méthanesulfonate de chrome en milieu mixte

Les quantités de produits ajoutés sont exprimées en pourcentage pondéral par rapport au poids des peaux picklées.

Deux peaux (1000 g) d'agneaux dégraissées et picklées sont placées dans 400 % de bain de saumure à 8° Baumé (soit 88,24 g/l de NaCl) pendant une heure ; par essorage), l'humidité des peaux est ramenée à 200 % d'eau par rapport au poids sec.

Ces peaux sont alors placées dans un bain de 250 % de trichloro-1,1,2 trifluoro-1,2,2 éthane auquel on additionne 308 ml de la solution de méthanesulfonate de chrome décrite dans l'exemple 1 (soit 10,8 g Cr) (quantité d'ions CH₃ SO₃⁻ égale à 1,78 mole rapportée à 1 kg de peaux sèches ; quantité globale d'eau égale à 3000 g rapportée à 1 kg de peaux sèches).

Après une heure d'agitation on basifie progressivement en ajoutant successivement 1 % de formiate de sodium, 4 % de phtalate de sodium et 3,5 % d'hydrogénocarbonate de sodium en petites fractions sur 8 heures. Le pH de fin de tannage est de 4,3.

Il est à souligner que la teneur en chrome du bain résiduaire est nulle.

Après 48 heures de repos, les peaux sont nourries et séchées de façon traditionnelle.

Les peaux tannées sèches font l'objet d'une analyse visuelle : le chrome est uniformément réparti et fixé ; les peaux ont une température de rétraction supérieure à 100° C, caractéristique d'un bon tannage.

Elles sont ensuite appréciées par un panel de professionnels qui a souligné une fois de plus leur grande souplesse et leur très bon toucher soyeux.

## Revendications

1. Procédé de traitement d'articles de mégisserie ou tannerie constitués de tissus collagéniques tels que peaux et cuirs, en vue de réaliser un effet de relâchement des fibres des tissus et de répartition interne des graisses, conduisant à une augmentation de surface des peaux et à une homogénéisation de leur épaisseur caractérisé en ce que l'on met les peaux ou cuirs au contact d'acide méthanesulfonique CH₃ SO₃H ou d'ions méthanesulfonate CH₃ SO₃⁻ en milieu acide, en quantité au moins égale à 0,05 mole par kg de peaux ou cuirs secs.

2. Procédé selon la revendication 1, caractérisé en ce que l'on met les peaux ou cuirs au contact d'acide méthanesulfonique en milieu aqueux ou milieu mixte eau/solvant organique.

3. Procédé selon la revendication 2 pour la fabrication de cuirs à partir de peaux brutes, dans lequel, au cours du cycle de fabrication, les peaux brutes sont soumises à une opération de picklage, caractérisé en ce que la mise en contact des peaux avec l'acide méthanesulfonique est effectuée lors de l'opération de picklage en utilisant, comme agent de picklage, ledit acide méthanesulfonique éventuellement combiné à un autre acide.

4. Procédé selon l'une des revendications 1 ou 2 pour la fabrication de cuirs à partir de peaux, dans lequel, au cours du cycle de fabrication, les peaux sont soumises à une opération de tannage, caractérisé en ce que la mise en contact de l'acide méthanesulfonique ou des ions méthanesulfonate est combinée à l'opération de tannage, en introduisant lesdits ions dans le bain de tannage.

5. Procédé de fabrication de cuirs selon la revendication 4 caractérisé en ce que l'on utilise un bain de tannage contenant un mélange, d'une part, d'au moins un agent de tannage minéral, végétal et/ou synthétique d'autre part d'acide méthanesulfonique ou d'un sel de cet acide.

6. Procédé de fabrication de cuirs selon la revendication 4, caractérisé en ce que l'on utilise un bain de tannage aqueux ou mixte contenant du méthanesuifonate de chrome.

7. Procédé de fabrication de cuir selon la revendication 6, caractérisé en ce que le méthanesulfonate de chrome mélangé au bain est préparé en faisant réagir de l'acide méthanesulfonique sur un sel de baryum, puis en faisant réagir le méthanesulfonate de baryum obtenu avec du sulfate de chrome et en éliminant le précipité par filtration au centrifugation afin d'isoler le méthanesulfonate de chrome en solution.

8. Procédé selon l'une des revendications 1 ou 2 pour la fabrication de cuirs à partir de peaux tannées, dans lequel, au cours du cycle de fabrication, les peaux tannées sont soumises à une opération de teinture avec mise en contact du colorant à pH proche de la neutralité, puis fixation de celui-ci à pH inférieur, caractérisé en ce que la mise en contact de l'acide méthanesulfonique est effectuée lors de l'opération de teinture, en utilisant pour réduire le pH ledit acide méthanesulfonique éventuellement combiné à un autre acide.

9. Procédé de fabrication de cuirs selon les revendications 3, 4 et 8 prises ensemble caractérisé en ce que les peaux sont mises au contact avec l'acide méthanesulfonique au moins à trois reprises : lors du picklage, lors du tannage dans le bain de tannage et lors de l'opération de teinture.

10. Procédé de fabrication de cuirs selon l'une des revendications 3 à 9 caractérisé en ce que les peaux sont mises au contact de l'acide méthanesulfonique de façon que la quantité totale de cet acide soit comprise entre 0,1 et 2,0 moles par kg de peaux sèches.

## Claims

1. Process for treating tawing or tannery products comprising collagenic tissues such as hides and leathers in order to bring about an effect of tissue- fibre relaxation and internal distribution of fats leading to an increase in the surface of the hides and to homogenisation of their thickness, characterised in that the hides or leathers are brought into contact with methanesulfonic acid CH₃SO₃H or methanesulfonate ion CH₃SO₃⁻ in acid medium, in a quantity of at least 0.05 mol per kg of dry hides or dry leathers.

2. Process according to Claim 1, characterised in that the hides or leathers are brought into contact with methanesulfonic acid in aqueous medium or a mixed medium consisting of water and organic solvent.

3. Process according to Claim 2 for the production of leathers from raw hides, in which, in the course of the production cycle, the raw hides are subjected to a pickling operation, characterised in that the operation of bringing the hides into contact with the methanesulfonic acid is effected in the course of pickling, use being made, by way of pickling agent, of said methanesulfonic acid, possibly in combination with a different acid.

4. Process according to one of Claims 1 or 2 for the production of leathers from hides, in which, in the course of the production cycle, the hides are subjected to a tanning operation, characterised in that the operation of bringing the hides into contact with the methanesulfonic acid or methanesulfonate ions is combined with the tanning operation by introducing said ions into the tanning bath.

5. Process according to Claim 4 for the production of leathers, characterised in that use is made of a tanning bath containing a mixture of at least one mineral, vegetable and/or synthetic tanning agent on the one hand, and methanesulfonic acid or a salt of this acid on the other hand.

6. Process according to Claim 4 for the production of leathers, characterised in that use is made of an aqueous or mixed tanning bath containing chromium methanesulfonate.

7. Process according to Claim 6 for the production of leathers, characterised in that the chromium methanesulfonate admixed to the bath is prepared by causing the methanesulfonic acid to react upon a barium salt, whereupon the barium methanesulfonate obtained is caused to react with chromium sulfate and the precipitate is eliminated by filtration or centrifuging in order to isolate the chromium methanesulfonate present in solution.

8. Process according to one of Claims 1 or 2 for the production of leathers from tanned hides, in which, in the course of the production cycle, the tanned hides are subjected to a dyeing operation in the course of which they are brought into contact with a dye having a pH-value close to neutral, whereupon said dye is fixed at a lower pH-value, characterised in that said hides are brought into contact with the methanesulfonic acid in the course of the dyeing operation, use being made of methanesulfonic acid, possibly in combination with a different acid, in order to lower the pH-value.

9. Process according to Claims 3, 4 and 8 jointly for the production of leathers, characterised in that the hides are brought into contact with the methanesulfonic acid on at least three occasions: during pickling, during tanning in the tanning bath and during the dyeing operation.

10. Process according to one of Claims 3 to 9 for the production of leathers, characterised in that the hides are brought into contact with methanesulfonic acid in such a way that the total quantity of said acid amounts to between 0.1 and 2.0 mol per kg of dry hides.

## Patentansprüche

1. Verfahren zur Behandlung von kollagene Gewebe wie Häute und Leder umfassenden Produkten der Weißgerberei bzw. Gerberei, um zu einer Vergrößerung der Oberfläche der Häute und Vergleichmäßigung ihrer Dicke führende Entspannung der Gewebefasern und interne Verteilung der Fette zu bewirken, dadurch gekennzeichnet, daß man die Häute oder Leder in sauerem Medium mit Methansulfonsäure CH₃SO₃H oder Methansulfonationen CH₃SO₃⁻ in Kontakt bringt, und zwar in einem Maße von mindestens 0,05 Mol je kg Trockenhäute bzw. Trockenleder.

2. Verfahren nach Anspruch 1, dadurch gekennzeichnet, daß man die Häute bzw. Leder in wässerigem Medium oder einem aus einem Gemisch von Wasser und organischem Lösungsmittel bestehenden Medium mit Methansulfonsäure in Kontakt bringt.

3. Verfahren nach Anspruch 2 zur Herstellung von Ledern aus Rohhäuten, bei dem im Laufe des Herstellungszyklus die Rohhäute einem Pökelvorgang unterzogen werden, dadurch gekennzeichnet, daß die Häute mit der Methansulfonsäure während des Pökelvorgangs in Kontakt gebracht werden, wobei die besagte Methansulfonsäure möglicherweise in Verbindung mit einer anderen Säure als Pökelmittel dient.

4. Verfahren nach einem der Ansprüche 1 oder 2 zur Herstellung von Ledern aus Häuten, bei dem während des Herstellungszyklus die Häute einem Gerbvorgang unterzogen werden, dadurch gekennzeichnet, daß der Vorgang des Inkontaktbringens mit der Methansuifonsäure bzw. den Methansulfonationen mit dem Gerbvorgang verbunden wird, indem die besagten Ionen in das Gerbbad eingeführt werden.

5. Verfahren nach Anspruch 4 zur Herstellung von Ledern, dadurch gekennzeichnet, daß man von einem Gerbbad Gebrauch macht, das in gemischter Form einerseits mindestens ein mineralisches, pflanzliches und/oder synthetisches Gerbmittel und andererseits Methansulfonsäure bzw. ein Salz dieser Säure enthält.

6. Verfahren nach Anspruch 4 zur Herstellung von Ledern, dadurch gekennzeichnet, daß von einem wässerigen oder gemischten Gerbbad, das Chrommethansulfonat enthält, Gebrauch gemacht wird.

7. Verfahren nach Anspruch 6 zur Herstellung von Ledern, dadurch gekennzeichnet, daß das dem Bad beigemischte Chrommethansulfonat dadurch zubereitet wird, daß man die Methansulfonsäure mit einem Bariumsalz zur Reaktion bringt, das erzielte Bariummethansulfonat dann mit Chromsulfat zur Reaktion bringt und den Niederschlag durch Filtrieren oder Zentrifugieren abscheidet, um das in Lösung befindliche Chrommethansulfonat zu isolieren.

8. Verfahren nach einem der Ansprüche 1 oder 2 zur Herstellung von Ledern aus gegerbten Häuten, bei dem während des Herstellungszyklus die gegerbten Häute einem Färbvorgang unterzogen werden, in dessen Verlauf sie mit dem Farbstoff bei einem nahezu neutralen pH-Wert in Kontakt gebracht werden, worauf der besagte Farbstoff bei einem geringeren pH-Wert fixiert wird, dadurch gekennzeichnet, daß der Vorgang des Inkontaktbringens der Methansulfonsäure im Zuge des Färbens durchgeführt wird, wobei zwecks Senkung des pH-Werts von der besagten Methansulfonsäure möglicherweise in Verbindung mit einer anderen Säure Gebrauch gemacht wird.

9. Verfahren nach den Ansprüchen 3, 4 und 8 gemeinsam zur Herstellung von Ledern, dadurch gekennzeichnet, daß die Häute mit der Methansulfonsäure mindestens dreimal, und zwar während des Pökelns, während des Gerbens in dem Gerbbad und während des Färbvorgangs, in Kontakt gebracht werden.

10. Verfahren nach einem der Ansprüche 3 bis 9 zur Herstellung von Ledern, dadurch gekennzeichnet, daß die Häute mit der Methansulfonsäure so in Kontakt gebracht werden, daß der Gesamtanteil dieser Säure zwischen 0,1 und 2,0 Mol je kg Trockenhäute beträgt.
